# FASCICULE DE BREVET EUROPEEN

(11) **EP 2 132 490 B1**
(45) Date de publication et mention de la délivrance du brevet: **17.01.2018**
(21) Numéro de dépôt: 08762162.9
(22) Date de dépôt: 27.02.2008
(51) Int. Cl.: F24C 15/10, H05B 3/74

(54) **PLAQUE VITROCERAMIQUE ET SON PROCEDE DE FABRICATION**
GLASKERAMIKPLATTE UND VERFAHREN SEINER HERSTELLUNG
GLASS CERAMIC PLATE AND METHOD FOR MAKING SAME

(30) Priorité: 02.03.2007 FR 0753616
(43) Date de publication de la demande: 16.12.2009
(73) Titulaire: Eurokera S.N.C., 02405 Château-Thierry Cedex (FR)
(72) Inventeur: NELSON, Mieke, Greer, South Carolina 29651 (US); VILATO, Pablo, F-75014 Paris (FR)
(74) Mandataire: Saint-Gobain Recherche
(86) Numéro de dépôt international: PCT/FR2008/050327
(87) Numéro de publication internationale: WO 2008/110737

(56) Documents cités:
- EP-A- 1 770 071
- JP-A- 2005 089 285
- US-A1- 2003 087 106
- US-A1- 2004 091 718
- US-A1- 2007 232 476

## Description

La présente invention concerne une plaque vitrocéramique destinée, notamment, à couvrir ou recevoir des éléments de chauffage, en particulier destinée à servir de plaque de cuisson, et son procédé de fabrication.

Les ventes de plaques de cuisson en vitrocéramique sont en augmentation constante depuis plusieurs années. Ce succès s'explique notamment par l'aspect attractif de ces plaques et par leur facilité de nettoyage.

Rappelons qu'une vitrocéramique est à l'origine un verre, dit verre précurseur, dont la composition chimique spécifique permet de provoquer par des traitements thermiques adaptés, dits de céramisation, une cristallisation contrôlée. Cette structure spécifique en partie cristallisée confère à la vitrocéramique des propriétés uniques.

Il existe actuellement différents types de plaques en vitrocéramique, chaque variante étant le résultat d'études importantes et de nombreux essais, étant donné qu'il est très délicat de faire des modifications sur ces plaques et/ou sur leur procédé d'obtention sans risquer un effet défavorable sur les propriétés recherchées : pour pouvoir être utilisée comme plaque de cuisson, une plaque vitrocéramique doit généralement présenter une transmission dans les longueurs d'onde du domaine du visible à la fois suffisamment basse pour masquer au moins une partie des éléments de chauffage sous-jacents au repos et suffisamment élevée pour que, dans un but de sécurité, l'utilisateur puisse détecter visuellement les éléments de chauffage en état de marche ; elle doit également présenter une transmission élevée dans les longueurs d'onde du domaine de l'infrarouge.

Les principales plaques actuelles sont de couleur sombre, en particulier noires, mais il existe également des plaques d'aspect plus clair (en particulier blanches ou couleur crème, présentant par exemple un flou d'au moins 50% comme décrit dans le brevet FR2766816), voire des plaques transparentes munies de revêtements opacifiants. Parmi les revêtements connus pour les plaques vitrocéramiques, on trouve notamment des émaux ou des peintures, ces revêtements pouvant se trouver selon les cas en face supérieure (en position d'utilisation) et/ou inférieure de la plaque, et ces revêtements pouvant être à caractère décoratif et/ou fonctionnel, par exemple pouvant représenter des logos et/ou délimiter des zones de chauffe, et/ou pouvant servir à masquer des éléments sous-jacents (éléments de chauffage ou structures métalliques sous-jacentes), etc. Le document US 2003/087106 A1 montre le préambule des revendications 1, 9, 12 et 13. Les avantages des revêtements en face inférieure (ou plus généralement en face non apparente, après montage en position d'utilisation de la plaque) sont notamment une meilleure protection de ces revêtements face aux salissures et abrasions (principalement subies par la face exposée de la plaque), une plus grande facilité de fabrication et manipulation (en particulier lorsque tous les revêtements sont sur cette même face) et un confort d'utilisation amélioré pour l'utilisateur (nettoyage de la face apparente facilité). Cependant, ces revêtements présentent également des inconvénients tels que des risques de dégradation thermique plus importants à proximité des éléments de chauffage, ou certains effets optiques gênants visibles en face apparente (le cas échéant dédoublement de l'image, variations d'aspect et/ou contrastes selon la proximité des éléments sous-jacents et/ou en bordure, phénomènes d'iridescence selon lesquels la couleur parait différente en fonction de l'angle sous lequel on regarde la plaque ou en fonction de l'angle d'éclairage de la plaque, etc.).

Sur les plaques traditionnelles de couleur sombre, il est connu de déposer en face inférieure un revêtement sombre (noir ou gris foncé) formant écran pour cacher par exemple l'armature de la structure (telle que la cuisinière) ou le cadre ou les profilés sur lesquels la plaque doit être montée. Si cet usage est répandu et donne satisfaction pour les plaques sombres, en revanche il s'avère peu approprié pour les plaques claires sur lesquelles on note plus facilement des effets et reflets inesthétiques (en particulier des phénomènes d'iridescence ou des différences de teinte apparaissant en face supérieure entre la partie revêtue et la partie non revêtue) en partie dus à cet écran. Une autre solution consiste à monter un élément intermédiaire opacifiant sombre (tel qu'une feuille ou des pièces intermédiaires en aluminium) mais oblige à l'ajout d'un élément supplémentaire et peut également engendrer des effets et reflets inesthétiques.

Le but de la présente invention a donc été de proposer une solution adaptée aux plaques claires, notamment de trouver une solution simple et économique pour permettre, en particulier à partir de leur face non exposée (ou face inférieure ou face arrière, etc.), un masquage adapté d'éléments recouverts par la plaque sans effets inesthétiques indésirables (reflets, changements de couleur, etc.), les modifications apportées se combinant avec lesdites plaques pour un effet homogène sans que lesdites modifications n'aient d'effets néfastes sur les propriétés habituellement recherchées.

Cette solution consiste à proposer une nouvelle plaque vitrocéramique présentant un revêtement conférant à ladite plaque un aspect uniforme, en particulier permettant d'obtenir, lorsque la plaque est montée et/ou en usage, une coloration homogène entre les parties revêtues (servant notamment à masquer des éléments de support ou de montage de la plaque) et les parties non revêtues. Comme détaillé ultérieurement, la plaque étant en particulier de couleur claire et le revêtement (sur au moins une zone) étant en face non apparente, la variation de couleur (pouvant se traduire par des valeurs de delta E* comme défini ultérieurement) en face (opposée) apparente, visible par l'utilisateur, reste limitée, par exemple dans le cas d'un montage sur une cuisinière, sur toute la surface apparente de la plaque y compris à l'aplomb du cadre de montage ou des moyens support.

La nouvelle plaque selon l'invention est une plaque vitrocéramique, destinée par exemple à couvrir ou recevoir au moins un élément de chauffage, en particulier destinée à servir de plaque de cuisson, ladite plaque étant revêtue, en au moins une zone d'une face, d'un enduit tel que l'écart total de teinte delta E*, mesuré sur la face opposée, entre ladite zone revêtue et une zone non revêtue, est inférieur à 1 environ et/ou tel qu'il (l'enduit) présente une luminance L* supérieure à 70 environ.

Par enduit, on entend dans la présente invention un revêtement de type peinture ou à base de résine(s), voire de type émail, ce revêtement étant généralement déposé sous forme liquide ou semi-liquide (par exemple sous forme d'une pâte), et subissant généralement un séchage, un durcissement et/ou une cuisson ultérieure.

Par plaque vitrocéramique, on entend par la suite non seulement les plaques réalisées en vitrocéramique proprement dite mais également les plaques en tout autre matériau analogue résistant à haute température et présentant un coefficient de dilatation nul ou quasi-nul (par exemple inférieur à 15.10⁻⁷ K⁻¹). De préférence cependant, il s'agit d'une plaque en vitrocéramique proprement dite.

Dans la présente invention, la plaque est plus particulièrement à base d'une vitrocéramique semi-transparente ou translucide de couleur claire (autre que noire ou marron), en particulier est une plaque en vitrocéramique de couleur substantiellement blanche (apparaissant blanc au regard ou crème ou vanille ou tirant très légèrement sur le jaune ou autres teintes). De telles plaques sont par exemple commercialisées sous le nom Kerawhite ou Kerabiscuit ou KeraVanilla par la société Eurokéra.

L'enduit précité se trouve avantageusement sur au moins une zone de la face de la plaque destinée à être cachée en position de montage et/ou d'utilisation, cette face étant généralement celle tournée vers les éléments de chauffage en position d'utilisation (face inférieure ou intérieure ou arrière). Cet enduit couvre au moins une zone de ladite face, par exemple tout ou partie de la zone périphérique de cette face, cette zone étant généralement destinée à recouvrir au moins un ou des éléments de montage ou de support, et peut couvrir plusieurs zones voire une partie importante (ou la totalité) de ladite face, à l'exception cependant généralement d'au moins les zones de chauffe, la distance entre les dites zones et le revêtement étant préférentiellement d'au moins 2.5 cm. Le revêtement peut servir à masquer, au moins en partie, des éléments tels que des pièces ou cadres de support ou de montage (ces pièces étant généralement également substantiellement blanches ou peintes en blanc pour les plaques claires), mais peut également servir le cas échéant à masquer d'autres éléments tels que des afficheurs, voire des éléments de chauffage (tout en permettant leur détection en état de marche), etc.

La présente invention a mis en évidence que pour une vitrocéramique de couleur claire, l'enduit précité, également de couleur claire, permettait de compenser et d'atténuer considérablement les effets optiques indésirables, l'interaction entre les couleurs de l'enduit et de la plaque neutralisant notamment les effets des réflexions différentes de la lumière dans certaines zones masquant des éléments, empêchant les contrastes inesthétiques ou phénomènes d'iridescence en bordure, etc. Parallèlement l'enduit remplit son rôle de masquage aux endroits choisis et n'altère pas les propriétés de la plaque vitrocéramique. L'enduit est totalement compatible avec les lignes de production existantes, en particulier peut être appliqué par sérigraphie en utilisant les toiles et presses habituelles. Il est économique et est également compatible avec tous types de chauffage.

L'enduit présente une coloration que l'on peut caractériser à l'aide de coordonnées colorimétriques désignées par les lettres a*, b* et L*, a* et b* caractérisant la chromaticité (l'axe a* correspondant au couple vert-rouge et l'axe b* correspondant au couple bleu-jaune), et L* caractérisant la luminance (ou clarté) de l'échantillon mesuré (L* allant de 0 pour le noir à 100 pour le blanc absolu), les coordonnées en question dérivant des coordonnées trichromatiques X, Y et Z définies et proposées en 1931 par la Commission Internationale de l'Eclairage (CIE), commission unanimement reconnue comme organisme faisant référence en matière de colorimétrie. Le système de coordonnées L* a* b*, communément appelé CIELAB, a fait l'objet d'une recommandation officielle CIE en 1976 (Commission Internationale de l'Eclairage, Colorimetry - Recommandations Officielles - Publication CIE n° 15-2, Vienne, 1986) et est utilisée par un grand nombre de secteurs industriels.

Comme indiqué dans la définition de l'invention, l'enduit utilisé est choisi de façon à ce que l'écart total de teinte delta E* (explicité ci-après) soit inférieur à 1 environ (et strictement inférieur à 1.1) et/ou de façon à présenter des coordonnées colorimétriques L*, a*, b* telles que la valeur de L* dudit enduit est supérieure à 70 environ (et strictement supérieure à 69).

Les mesures pour déterminer les valeurs a* b* et L* sont faites en réflexion, à l'aide d'un spectrophotomètre 6800 (commercialisé par la société Byk-Gardner) présentant une géométrie d'analyse 45°/0°, 45° correspondant à la direction d'éclairage par rapport à la normale à la surface de l'échantillon et 0° correspondant à la direction d'observation par rapport à ladite normale, sous illuminant D65 avec un angle d'observation de 10°. Ces mesures sont faites, lorsqu'il s'agit de l'enduit seul, sur l'enduit opaque (en couche opaque et/ou sur support blanc opaque), et lorsqu'il s'agit de la plaque vitrocéramique translucide de couleur claire (revêtue ou non de l'enduit), sur cette plaque, d'épaisseur égale à 4 mm, posée sur un fond blanc opaque. En outre les mesures sont faites sur l'enduit présentant sa forme définitive, notamment le cas échéant, séché et/ou cuit (ou durci).

La variation de couleur (ou contraste ou écart total de teinte), ou delta E* (dE* ou ΔE*), mesurant la différence entre la coloration, mesurée sur la face de la plaque opposée à la face portant l'enduit, à l'aplomb d'une zone revêtue de l'enduit et celle à l'aplomb d'une zone non revêtue (posée sur fond blanc opaque), est également déterminée conformément à l'invention (ΔE* = ((L₁*-L₂*)² + (a₁*-a₂*)² + (b₁*-b2*)²)^{½} selon la formule établie en 1976 par la CIE, L₁*,a₁*,b₁* étant les coordonnées colorimétriques de la première couleur à comparer et L₂*,a₂*,b₂* étant celles de la seconde). Dans la présente invention, la variation de couleur delta E* est avantageusement inférieure à 1 environ, de préférence inférieure à 0.95. Dans la plupart des cas, elle est comprise entre 0.3 et 0.9, voire dans des modes de réalisation particulièrement avantageux, entre 0.5 et 0.85.

De préférence selon l'invention pour les plaques claires précitées, l'enduit présente des coordonnées colorimétriques à l'exception du blanc avec lequel peuvent subsister certains reflets parasites. En particulier, la valeur de L* dudit enduit est comprise entre 70 et 90, de préférence est comprise entre 80 et 89.

Comme indiqué précédemment, la plaque selon l'invention est préférentiellement substantiellement blanche, en particulier présente les coordonnées colorimétriques suivantes : une valeur de L* comprise entre 70 et 87, et plus particulièrement entre 70 et 84 (notamment pour les plaques à l'aspect blanc au regard allant de 80.25 à 83.87), une valeur de a* comprise entre - 6 et 3.5, et plus particulièrement entre -6 et -0.5 (notamment pour les plaques à l'aspect blanc allant de -3.43 à -2.27) et une valeur de b* comprise entre -15 et 4, et plus particulièrement entre -15 et 2 (notamment pour les plaques à l'aspect blanc allant de -4.98 à -3.50).

Cette plaque selon l'invention est par exemple à base d'une vitrocéramique obtenue par céramisation à partir d'un verre de composition suivante exprimée en pourcentages pondéraux :

| | |
|---|---|
| SiO₂ | 63-70 |
| Al₂O₃ | 18-22 |
| Li₂O | 2,5-4,5 |

Cette plaque présentant un flou comme défini dans le brevet FR 2766816 (le flou mesurant le niveau de diffusion lumineuse et étant défini comme étant le rapport de la transmission diffuse sur la transmission totale à une longueur d'onde égale à 550 nm), en particulier un flou d'au moins 50 % et de préférence inférieur à 98 %.

De façon avantageuse, l'enduit est choisi de façon à ce que l'écart entre les valeurs de L*, a*, b* de l'enduit et les valeurs de L*, a*, b* de la plaque, en valeurs absolues, soit respectivement inférieur à 12, 20 et 20, en particulier soit respectivement inférieur à 8, 8 et 18, cet écart étant par ailleurs généralement non nul (en particulier d'au moins 2, 2 et 1 respectivement). Dans un mode de réalisation avantageux de l'invention, l'enduit est également choisi de façon à présenter une luminance L* supérieure à celle de la plaque. Avantageusement également, l'enduit est choisi de façon à présenter une valeur de a* et/ou de b* de signe opposé à respectivement la valeur de a* et/ou de b* de la plaque.

Généralement et de préférence pour les plaques claires, en particulier substantiellement blanches précitées, l'enduit utilisé présente des coordonnées colorimétriques L*, a*, b* telles que 70<L*<90, - 15<a*<25 et - 6<b*<20. De façon particulièrement préférée, l'enduit est choisi parmi les enduits suivants : enduit de coloration vert clair, notamment vert pistache ou vert (feuilles de) céleri, en particulier présentant des coordonnées colorimétriques L*, a*, b* telles que 83<L*<89, -14<a*<-4 et 2<b*<20 (notamment pour l'enduit vert pistache présentant des coordonnées colorimétriques telles que 83<L*<86, -7<a*<-4 et 2<b*<16), enduit de coloration gris clair, en particulier présentant des coordonnées colorimétriques L*, a*, b* telles que 78<L*<81, - 0.5<a*<7 et 3<b*<10, enduit de coloration rose/lavande/pourpre clair, en particulier présentant des coordonnées colorimétriques L*, a*, b* telles que 87<L*<89, -0.5<a*<5 et - 6<b*<-3, enduit de coloration ocre clair, en particulier présentant des coordonnées colorimétriques L*, a*, b* telles que 80<L*<86, 0<a*<6 et 3<b*<20. Des enduits particulièrement préférés sont détaillés dans les exemples fournis ci-après.

A titre comparatif, une peinture noire présente par exemple des coordonnées colorimétriques L*/a*/b* respectives de l'ordre de 25.5/0.2/-1.2 ou 16.1/0.3/5.5, une peinture gris foncé de l'ordre de 41.5/0.2/0, et une peinture considérée comme parfaitement blanche de l'ordre de 95.8/-1.3/3.1.

Outre sa coloration, l'enduit selon l'invention est choisi de façon à résister à de hautes températures et à présenter une stabilité au niveau de sa couleur et de sa cohésion avec la plaque, et de façon à ne pas affecter les propriétés mécaniques de la plaque. Il présente avantageusement une température de dégradation supérieure à 280 ou 300°C (préférentiellement comprise entre 350°C et 500°C), et est préférentiellement à base de résine(s) telle(s) qu'une résine silicone, modifiée le cas échéant par l'incorporation d'au moins une résine alkyde, et/ou une résine polyimide, polyamide, polyfluorée et/ou polysiloxane, etc, cet enduit étant également chargé en pigment(s), tels que des pigments pour émaux, et/ou en colorant(s), de façon à obtenir la coloration recherchée, et étant éventuellement dilué pour ajuster sa viscosité (par exemple de l'ordre de 32 - 35 Pa.s lors d'un dépôt par sérigraphie) en vue de son application sur la vitrocéramique, le diluant ou solvant étant le cas échéant éliminé lors de la cuisson ultérieure de l'enduit. Les résines précitées sont notamment aptes à résister au chauffage par induction et peuvent également convenir (en particulier les résines polysiloxanes ci-avant, réticulables ou réticulées ou pyrolysées) pour d'autres types de chauffage (à brûleur à gaz, voire radiant ou halogène). L'enduit peut éventuellement comprendre des charges minérales (notamment à structure lamellaire), par exemple pour renforcer mécaniquement la couche d'enduit déposée, contribuer à la cohésion de ladite couche, à son accrochage à la plaque, pour lutter contre l'apparition et la propagation des fissures en son sein, etc.

La présente invention concerne également un procédé de fabrication de la plaque selon l'invention, dans lequel on applique, de préférence par sérigraphie, l'enduit précédent sur la plaque (soit sur le verre précurseur avant céramisation, soit plus généralement et de préférence sur la plaque vitrocéramique après céramisation), ledit enduit étant éventuellement séché puis généralement cuit.

Pour mémoire, la fabrication des plaques vitrocéramiques s'opère généralement comme suit : dans un four de fusion, on fond le verre de composition choisie pour former la vitrocéramique, puis on lamine le verre fondu en un ruban ou feuille standard en faisant passer le verre fondu entre des rouleaux de laminage et on découpe le ruban de verre aux dimensions souhaitées. Les plaques ainsi découpées sont ensuite céramisées de manière connue en soi, la céramisation consistant à cuire les plaques suivant le profil thermique choisi pour transformer le verre en le matériau polycristallin appelé « vitrocéramique » dont le coefficient de dilatation est nul ou quasi-nul et qui résiste à un choc thermique pouvant aller jusqu'à 700°C. La céramisation comprend généralement une étape d'élévation progressive de la température jusqu'au domaine de nucléation, généralement situé au voisinage du domaine de transformation du verre, une étape de traversée en plusieurs minutes de l'intervalle de nucléation, une nouvelle élévation progressive de la température jusqu'à la température du palier de céramisation, le maintien de la température du palier de céramisation pendant plusieurs minutes puis un refroidissement rapide jusqu'à la température ambiante. Le cas échéant, le procédé comprend également une opération de découpe (généralement avant céramisation), par exemple par jet d'eau, traçage mécanique à la molette, etc. suivie par une opération de façonnage (meulage, biseautage,...).

De préférence, l'enduit selon l'invention est déposé sur la plaque par sérigraphie. Après dépôt, la plaque de vitrocéramique revêtue est éventuellement séchée (par exemple à l'air ambiant, ou éventuellement par infra-rouge ou en étuve), de façon le cas échéant à évaporer le solvant (médium), fixer le revêtement et permettre la manipulation de la plaque, l'épaisseur du revêtement étant généralement de l'ordre de 1 à 25 µm, puis le revêtement subit généralement une cuisson à des températures comprises par exemple entre 80 et 450°C.

L'enduit peut constituer le seul revêtement de la plaque ou peut être combinée avec d'autres couches (par exemple une couche d'émail) appliquées sur la même face ou la face opposée. Il présente une bonne résistance au vieillissement et aux chocs thermiques, de bonnes propriétés de résistance mécanique, une bonne résistance à l'abrasion et aux taches, etc. conformes aux propriétés recherchées pour les plaques vitrocéramiques.

Le substrat en vitrocéramique utilisé pour former la plaque selon l'invention peut être lisse, plan, ou présenter des parties inclinées ou comporter (en face supérieure notamment) au moins une zone en relief et/ou au moins une zone en creux et/ou au moins une ouverture, par exemple, dans le cas d'une cuisson par gaz, au moins une ouverture destinée à recevoir un brûleur à gaz atmosphérique. La face inférieure peut être lisse ou présenter des reliefs et/ou des évidements, par exemple des petits reliefs ou picots conférant une meilleure tenue mécanique à la plaque.

La plaque selon l'invention peut le cas échéant être munie de (ou associée avec des) élément(s) fonctionnel(s) ou de décor supplémentaire(s) (cadre, connecteur(s), câble(s), élément(s) de commande, afficheur(s), par exemple à diodes électroluminescentes dits « à 7 segments », bandeau de commande électronique à touches sensitives et affichage digital, etc.). La plaque selon l'invention peut avantageusement être montée sur le support isolant, à l'intérieur duquel sont disposés le ou les éléments de chauffage, sans complexe intermédiaire visant à masquer l'intérieur de l'appareil à la vue de l'utilisateur.

L'invention concerne aussi les appareils (ou dispositifs) de cuisson et/ou de maintien à haute température comportant au moins une plaque selon l'invention (par exemple cuisinières, et plaques de cuisson encastrables), en particulier des appareils de cuisson utilisant des moyens de chauffage par induction, ou halogènes, etc. L'invention englobe aussi bien des appareils de cuisson comportant une seule plaque que des appareils comportant plusieurs plaques, chacune de ces plaques étant à feu unique ou à feux multiples. Par le terme « feu », on entend un emplacement de cuisson. L'invention concerne également des appareils de cuisson mixtes dont la ou les plaques de cuisson comportent plusieurs types de feux. En outre, l'invention n'est pas limitée à la fabrication de plaques de cuisson pour cuisinières ou tables de cuisson. Les plaques fabriquées conformément à l'invention peuvent également être d'autres plaques (inserts de cheminées, pare-feu, etc) devant présenter une grande insensibilité aux variations de température.

Par ailleurs, la présente invention concerne également un procédé de réalisation d'un dispositif de cuisson et/ou de maintien à haute température, dans lequel une plaque vitrocéramique est montée sur la structure du dispositif de cuisson et/ou de maintien à haute température, ledit procédé utilisant une plaque selon la présente invention et/ou comprenant une étape de revêtement par un enduit d'au moins une zone de la face de la plaque devant être tournée vers la structure et/ou d'au moins une zone de la structure sur laquelle la plaque doit être montée, avant montage de la dite plaque, ledit enduit étant tel que l'écart total de teinte delta E*, mesuré sur la face de la plaque opposée à celle tournée vers la structure, entre ladite zone revêtue et une zone non revêtue, est inférieur à 1 environ et/ou tel que cet enduit présente une luminance L* supérieure à 70 environ. La présente invention concerne également le dispositif obtenu.

D'autres détails et caractéristiques avantageuses ressortiront ci-après de la description d'exemples de réalisation de plaques selon l'invention, non limitatifs en combinaison avec les figures 1 et 2 dans lesquelles :.
- la figure 1 représente une plaque selon l'invention dans laquelle l'enduit (2) recouvre toute la face inférieure de la plaque (1) à l'exception des zones de chauffe (3) et des afficheurs (4) ;
- la figure 2 représente une autre plaque selon l'invention dans laquelle l'enduit (2) masque le cadre sur lequel la plaque est montée.

Dans les modes de réalisation illustrés, la plaque est par exemple à base d'une vitrocéramique formée à partir d'un verre de composition proche ou identique de celles indiquées dans le brevet FR2766816. Ce verre est fondu aux alentours de 1650°C, en une quantité telle qu'un ruban de verre puisse être laminé, ruban dans lequel des plaques de verre de dimensions finales 56,5 cm x 56,5 cm x 0,4 cm sont découpées.

Ces plaques de verre sont céramisées sur des grilles céramiques selon un cycle de céramisation comprenant les étapes suivantes :
a) élévation de la température à 30-80 degrés/minutes jusqu'au domaine de nucléation, généralement situé au voisinage du domaine de transformation du verre ;
b) traversée de l'intervalle de nucléation (670-800°C) en une vingtaine de minutes avec maintien en température de quelques minutes;
c) élévation de la température en 15 à 30 minutes jusqu'à la température T du palier de céramisation de l'ordre de 1030°C ;
d) maintien de la température T du palier de céramisation pendant un temps t de l'ordre de 20 minutes ;
e) refroidissement rapide jusqu'à la température ambiante.

Au bout du cycle de céramisation, la plaque comporte la phase cristalline β-spodumène et présente les coordonnées colorimétriques suivantes : L*=82.16, a*=-2.44 et b*=-3.65 (exemple A d'une plaque apparaissant blanche) ou L*=81.13, a*=-2.55 et b*=1.54 (exemple B d'une plaque apparaissant blanc crème).

Les plaques obtenues sont revêtues, par sérigraphie à l'aide de toiles habituelles en polyester, sur leur face inférieure, à l'exception le cas échéant de l'emplacement des afficheurs et des zones de chauffe (figure 1) ou de la partie centrale (figure 2), d'une couche d'enduit sous forme d'une peinture à base de résine silicone commercialisée par la société Aremco sous la référence CP4050, cette peinture étant modifiée par l'ajout de pigments de façon à présenter une couleur vert pistache de coordonnées colorimétriques L*= 83.44, a* = -5.56 et b* = 6.07, cette peinture étant diluée au besoin par ajout d'eau pour ajuster sa viscosité (de l'ordre par exemple de 32 -35 Pa.s lors du dépôt). La peinture est ensuite séchée à l'air à température ambiante, l'épaisseur de la couche étant par exemple de 25 µm, puis cuite dans un four à 240°C puis 300°C pendant respectivement 1 heure et 30 minutes.

Les valeurs de ΔE* mesurées sont respectivement de 0.7 pour l'exemple A et de 0.85 pour l'exemple B et l'aspect des plaques vu de leur face supérieure en position d'utilisation/de montage est uniforme malgré la présence d'éléments sous-jacents tels que des cadres de montage de cuisinières.

D'autres enduits ou peintures ayant également donné satisfaction sont également, à titre non limitatif, les enduits de colorations suivantes : peinture de couleur ocre clair de coordonnées colorimétriques L*= 84.22, a* = 1.95 et b* = 5.83 donnant des valeurs de ΔE* de 0.67 pour l'exemple A et de 0.75 pour l'exemple B, enduit de couleur gris clair de coordonnées colorimétriques L*= 78.49, a* = 6.74 et b* = 10.09 donnant des valeurs de ΔE* de 0.84 pour l'exemple A et de 0.92 pour l'exemple B, enduit de couleur ocre clair de coordonnées colorimétriques L*= 85.94, a* = 0.18 et b* = 10.75 donnant des valeurs de ΔE* de 0.56 pour l'exemple A et de 0.60 pour l'exemple B, enduit de couleur pourpre clair de coordonnées colorimétriques L*= 87.27, a* = -0.46 et b* = -2.81 donnant des valeurs de ΔE* de 0.64 pour l'exemple A et de 0.69 pour l'exemple B, enduit de couleur vert clair de coordonnées colorimétriques L*= 88.84, a*= -13.25 et b*= 9.38 donnant des valeurs de ΔE* de 0.95 pour l'exemple A..

Les plaques selon l'invention peuvent notamment être utilisées avec avantages pour réaliser une nouvelle gamme de plaques de cuisson pour cuisinières ou tables de cuisson.

## Revendications

1. Plaque vitrocéramique (1), destinée par exemple à couvrir ou recevoir au moins un élément de chauffage, en particulier destinée à servir de plaque de cuisson, ladite plaque étant revêtue, en au moins une zone d'une face, d'un enduit (2), **caractérisée en ce que** l'écart total de teinte delta E*, mesuré sur la face opposée, entre ladite zone revêtue et une zone non revêtue (3, 4), est strictement inférieur à 1,1, avec ΔE* = ((L₁*-L₂*)² + (a₁*-a₂*)² + (b₁*-b₂*)²)^{1/2}, L₁*,a₁*,b₁* étant les coordonnées colorimétriques de la première couleur à comparer et L₂*,a₂*,b₂* étant celles de la seconde.

2. Plaque vitrocéramique selon fa revendication 1, **caractérisée en ce que** la plaque (1) est à base d'une vitrocéramique semi-transparente ou translucide de couleur claire, en particulier est une plaque en vitrocéramique de couleur substantiellement blanche.

3. Plaque vitrocéramique selon l'une des revendications 1 ou 2, **caractérisée en ce que** la couche d'enduit (2) se trouve au moins en partie sur la face de la plaque (1) tournée vers les éléments de chauffage en position d'utilisation ou face inférieure.

4. Plaque vitrocéramique selon l'une des revendications 1 à 3, **caractérisée en ce que** la valeur de L* dudit enduit (2) est comprise entre 70 et 90.

5. Plaque vitrocéramique selon l'une des revendications 1 à 4, **caractérisée en ce que** l'enduit (2) est choisi de façon à ce que l'écart entre les valeurs de L*, a*, b* de l'enduit et les valeurs de L*, a*, b* de la plaque (1), en valeurs absolues, soit respectivement inférieur à 12, 20 et 20, en particulier soit respectivement inférieur à 8, 8 et 18.

6. Plaque vitrocéramique selon l'une des revendications 1 à 5, **caractérisée en ce que** l'enduit (2) est choisi de façon à présenter une luminance L* supérieure à celle de la plaque (1).

7. Plaque vitrocéramique selon l'une des revendications 1 à 6, **caractérisée en ce que** l'enduit (2) est choisi de façon à présenter une valeur de a* et/ou de b* de signe opposé à respectivement la valeur de a* et/ou de b* de la plaque (1).

8. Plaque vitrocéramique selon l'une des revendications 1 à 7, **caractérisée en ce que** l'enduit (2) présente des coordonnées colorimétriques L*, a*, b* telles que 70<L*90, - 15<a*<25 et - 6<b*<20.

9. Plaque vitrocéramique (1), destinée par exemple à couvrir ou recevoir au moins un élément de chauffage, en particulier destinée à servir de plaque de cuisson, ladite étant revêtue, en au moins une zone d'une face, d'un enduit (2) **caractérisé en ce que** l'écart total de teinte delta E*, mesuré sur la face opposée, entre ladite zone revêtue et une zone non revêtue, est strictement inférieur à 1,1, avec ΔE* = ((L₁*-L₂*)² + (a₁*-a₂*)² + (b₁*-b₂*)²)^{1/2} L₁*,a₁*,b₁* étant les coordonnées colorimétriques de la première couleur à comparer et L2*,a₂*,b2* étant celles de la seconde, et/ou tel que cet enduit présente une luminance L* strictement supérieure à 69, l'enduit (2) étant choisi parmi les enduits suivants : enduit de coloration vert clair présentant des coordonnées colorimétriques L*, a*, b* telles que 83<L*<89, - 14<a*<-4 et 2<b*<20, enduit de coloration gris clair présentant des coordonnées colorimétriques L*, a*, b* telles que 78<L*<81, - 0.5<a*<7 et 3<b*<10, enduit de coloration rose/lavande/pourpre clair présentant des coordonnées colorimétriques L*, a*, b* telles que 87<L*<89, -0.5<a*<5 et -6<b*<-3.

10. Procédé de fabrication d'une plaque selon l'une des revendications 1 à 9 dans lequel on applique, de préférence par sérigraphie, un enduit (2) sur au moins une zone d'une face de la plaque (1), soit sur le verre précurseur avant céramisation, soit sur la plaque vitrocéramique après céramisation, ledit enduit étant éventuellement séché et/ou cuit, ledit enduit étant tel que l'écart total de teinte delta E*, mesuré sur la face opposée, entre ladite zone revêtue et une zone non revêtue, est inférieur à 1,1, avec ΔE* = ((L₁*-L₂*)² + (a₁*-a₂*)² + (b₁*-b₂*)²)^{1/2}, L₁*,a₁*,b₁* étant les coordonnées colorimétriques de la première couleur à comparer et L₂*,a₂*,b₂* étant celles de la seconde.

11. Dispositif de cuisson et/ou de maintien à haute température comportant une plaque vitrocéramique selon l'une des revendications 1 à 9 et un ou plusieurs éléments de chauffage.

12. Procédé de réalisation d'un dispositif de cuisson et/ou de maintien à haute température, dans lequel une plaque vitrocéramique (1) est montée sur la structure du dispositif de cuisson et/ou de maintien à haute température, caractérisé en ce quel ledit procédé utilise une plaque selon l'une des revendications 1 à 9 et/ou comprend une étape de revêtement par un enduit (2) d'au moins une zone de la face de la plaque devant être tournée vers la structure et/ou d'au moins une zone de la structure sur laquelle la plaque doit être montée avant montage de la dite plaque, ledit enduit étant tel que l'écart total de teinte delta E*, mesuré sur la face de la plaque opposée à celle tournée vers la structure, entre ladite zone revêtue et une zone non revêtue, est strictement inférieur à 1,1, avec ΔE* = ((L₁*-L₂*)² + (a₁*-a₂*)² + (b₁*-b₂*, L₁*,a₁*,b₁* étant les coordonnées colorimétriques de la première couleur à comparer et L₂*,a₂*,b₂* étant celles de la seconde.

13. Dispositif de cuisson et/ou de maintien à haute température, comportant une plaque vitrocéramique et un ou plusieurs éléments de chauffage, **caractérisé en ce que** ledit dispositif est obtenu selon le procédé de la revendication 12, et que la plaque vitrocéramique (1) est montée sur la structure du dispositif de cuisson et/ou de maintien à haute température, et **en ce qu'**au moins une zone de la structure sur laquelle la est montée est revêtue d'un enduit (2), ledit enduit étant tel que l'écart total de teinte delta E*, mesuré sur la face de la opposée à celle tournée vers la structure, entre ladite zone revêtue et une zone non revêtue, est strictement inférieur à 1,1, avec ΔE* = ((L₁*-L₂*)² + (a₁*-a₂*)² + (b₁*-b₂*)²)^{1/2}, L₁*,a₁*,b₁* étant les coordonnées colorimétriques de la première couleur à comparer et L₂*,a₂*,b₂* étant celles de la seconde.

## Patentansprüche

1. Glaskeramikplatte (1), die zum Beispiel dazu bestimmt ist, mindestens ein Heizelement abzudecken oder aufzunehmen, und die insbesondere dazu bestimmt ist, als Kochfeld zu dienen, wobei die Platte in mindestens einem Bereich einer Seite mit einer Beschichtung (2) beschichtet ist, **dadurch gekennzeichnet, dass** die Gesamtfarbabweichung Delta E*, gemessen auf der entgegengesetzten Seite, zwischen dem beschichteten Bereich und einem unbeschichteten Bereich(3, 4) strikt kleiner als 1,1 ist, mit ΔE* = ((L₁*-L₂*)² + (a₁*-a₂*)² + (b₁*-b₂*)²)^{1/2} wobei L₁*,a₁*,b₁* die kolorimetrischen Koordinaten der ersten zu vergleichenden Farbe und L₂*,a₂*,b₂* die der zweiten sind.

2. Glaskeramikplatte nach Anspruch 1, **dadurch gekennzeichnet, dass** die Platte (1) auf einer halbtransparenten oder transluziden Glaskeramik von heller Farbe basiert und insbesondere eine Glaskeramikplatte von im Wesentlichen weißer Farbe ist.

3. Glaskeramikplatte nach einem der Ansprüche 1 oder 2, **dadurch gekennzeichnet, dass** sich die Beschichtungsschicht (2) mindestens teilweise auf der Seite der Platte (1), die in der Gebrauchsposition den Heizelementen zugewandt ist, oder auf der Unterseite befindet.

4. Glaskeramikplatte nach einem der Ansprüche 1 bis 3, **dadurch gekennzeichnet, dass** der Wert von L* der Beschichtung (2) zwischen 70 und 90 beträgt.

5. Glaskeramikplatte nach einem der Ansprüche 1 bis 4, **dadurch gekennzeichnet, dass** die Beschichtung (2) derart gewählt ist, dass die Abweichung zwischen den Werten von L*, a*, b* der Beschichtung und den Werten von L*, a*, b* der Platte (1) in Absolutwerten jeweils kleiner als 12, 20 und 20, insbesondere jeweils kleiner als 8, 8 und 18 ist.

6. Glaskeramikplatte nach einem der Ansprüche 1 bis 5, **dadurch gekennzeichnet, dass** die Beschichtung (2) derart gewählt ist, dass sie eine Leuchtdichte L* aufweist, die größer als die der Platte (1) ist.

7. Glaskeramikplatte nach einem der Ansprüche 1 bis 6, **dadurch gekennzeichnet, dass** die Beschichtung (2) derart gewählt ist, dass sie einen Wert von a* und/oder b* mit entgegengesetztem Vorzeichen zu jeweils dem Wert von a* und/oder von b* der Platte (1) aufweist.

8. Glaskeramikplatte nach einem der Ansprüche 1 bis 7, **dadurch gekennzeichnet, dass** die Beschichtung (2) derartige kolorimetrische Koordinaten L*, a*, b* aufweist, dass 70<L*<90, -15<a*<25 und -6<b*<20 ist.

9. Glaskeramikplatte (1), die zum Beispiel dazu bestimmt ist, mindestens ein Heizelement abzudecken oder aufzunehmen, und die insbesondere dazu bestimmt ist, als Kochfeld zu dienen, wobei die Platte in mindestens einem Bereich einer Seite mit einer Beschichtung (2) beschichtet ist, **dadurch gekennzeichnet, dass** die Gesamtfarbabweichung Delta E*, gemessen auf der entgegengesetzten Seite, zwischen dem beschichteten Bereich und einem unbeschichteten Bereich strikt kleiner als 1,1 ist, mit ΔE* = ((L₁*-L₂*)² + (a₁*-a2*)² + (b₁*-b₂*)²)^{1/2} wobei L₁*,a₁*,b₁* die kolorimetrischen Koordinaten der ersten zu vergleichenden Farbe und L₂*,a₂*,b₂* die der zweiten sind, und/oder derart, dass diese Beschichtung eine Leuchtdichte L* aufweist, die strikt größer als 69 ist, wobei die Beschichtung (2) unter den folgenden Beschichtungen gewählt ist: Beschichtung von hellgrüner Färbung, die derartige kolorimetrische Koordinaten L*, a*, b* aufweist, dass 83<L*<89, -14<a*<-4 und 2<b*<20, Beschichtung von hellgrauer Färbung, die derartige kolorimetrische Koordinaten L*, a*, b* aufweist, dass 78<L*<81, - 0,5<a*<7 und 3<b*<10, Beschichtung von Rosa-/Lavendel-/Hellpurpurfärbung, die derartige kolorimetrische Koordinaten L*a*, b* aufweist, dass 87<L*<89, -0,5<a*<5 und -6<b*<-3.

10. Verfahren zur Herstellung einer Platte nach einem der Ansprüche 1 bis 9, wobei man bevorzugt durch Siebdruck eine Beschichtung (2) auf mindestens einen Bereich einer Seite der Platte (1) aufbringt, entweder auf das Vorläuferglas vor dem Keramisieren oder auf die Glaskeramikplatte nach dem Keramisieren, wobei die Beschichtung eventuell getrocknet und/oder gebrannt wird, wobei die Beschichtung derart ist, dass die Gesamtfarbabweichung Delta E*, gemessen auf der entgegengesetzten Seite, zwischen dem beschichteten Bereich und dem unbeschichteten Bereich kleiner als 1,1 ist, mit ΔE* = ((L₁*-L₂*)² + (a₁*-a₂*)²+ (b₁*-b₂*)²)^{1/2}, wobei L₁*,a₁*,b₁* die kolorimetrischen Koordinaten der ersten zu vergleichenden Farbe und L₂*,a₂*,b₂* die der zweiten sind.

11. Kochvorrichtung und/oder Vorrichtung zum Halten auf hoher Temperatur, die eine Glaskeramikplatte nach einem der Ansprüche 1 bis 9 und ein oder mehrere Heizelemente umfasst.

12. Verfahren zur Ausführung einer Kochvorrichtung und/oder einer Vorrichtung zum Halten auf hoher Temperatur, wobei eine Glaskeramikplatte (1) auf der Struktur der Kochvorrichtung und/oder Vorrichtung zum Halten auf hoher Temperatur montiert wird, **dadurch gekennzeichnet, dass** das Verfahren eine Platte nach einem der Ansprüche 1 bis 9 verwendet und/oder einen Schritt des Beschichtens mit einer Beschichtung (2) mindestens eines Bereichs der Seite der Platte, die der Struktur zugewandt sein soll, und/oder mindestens eines Bereichs der Struktur, an der die Platte montiert werden soll, vor der Montage der Platte, wobei die Beschichtung derart ist, dass die Gesamtfarbabweichung Delta E*, gemessen auf der Seite der Platte, die entgegengesetzt zu der der Struktur zugewandten ist, zwischen dem beschichteten Bereich und einem unbeschichteten Bereich strikt kleiner als 1,1 ist, mit ΔE* = ((L₁*-L₂*)² + (a₁*-a₂*)² +(b₁*-b₂* )²)^{1/2}, wobei L₁*,a₁*,b₁* die kolorimetrischen Koordinaten der ersten zu vergleichenden Farbe und L₂*,a₂*,b₂* die der zweiten sind.

13. Kochvorrichtung und/oder Vorrichtung zum Halten auf hoher Temperatur, die eine Glaskeramikplatte und ein oder mehrere Heizelemente umfasst, **dadurch gekennzeichnet, dass** die Vorrichtung nach dem Verfahren des Anspruchs 12 erhalten wird und dass die Glaskeramikplatte (1) an der Struktur der Kochvorrichtung und/oder Vorrichtung zum Halten auf hoher Temperatur montiert ist und dass mindestens ein Bereich der Struktur, an der die Platte montiert ist, mit einer Beschichtung (2) beschichtet ist, wobei die Beschichtung derart ist, dass die Gesamtfarbabweichung Delta E*, gemessen auf der Seite der Platte, die entgegengesetzt zu der der Struktur zugewandten ist, zwischen dem beschichteten Bereich und einem unbeschichteten Bereich strikt kleiner als 1,1 ist, mit ΔE* = ((L₁*-L₂*)² + (a₁*-a2*)² +(b₁*-b₂*)²)^{1/2}, wobei L₁*,a₁*,b₁* die kolorimetrischen Koordinaten der ersten zu vergleichenden Farbe und L₂*,a₂*,b₂* die der zweiten sind.

## Claims

1. Glass-ceramic panel (1), intended for example to cover or receive at least one heating element, in particular intended to serve as a cook-top, said panel being coated, in at least one region of a face, with a coating (2), **characterized in that** the total color difference delta E*, measured on the opposite face, between said coated region and an uncoated region (3,4), is strictly less than 1.1, with ΔE* = ((L₁*-L₂*)² + (a₁*-a₂*)² + (b₁*-b₂*)²)^{½}, L₁*, a₁*, b₁* being the colorimetric coordinates of the first color to be compared and L₂*, a₂*, b₂* being those of the second.

2. Glass-ceramic panel according to Claim 1, **characterized in that** the panel (1) is based on a semitransparent or translucent glass-ceramic of light color, in particular a glass-ceramic panel of substantially white color.

3. Glass-ceramic panel according to either of Claims 1 and 2, **characterized in that** the coating layer (2) is at least partly on that face of the panel (1) turned towards the heating elements in the use position or lower face.

4. Glass-ceramic panel according to one of Claims 1 to 3, **characterized in that** the value of L* of said coating (2) is between 70 and 90.

5. Glass-ceramic panel according to one of Claims 1 to 4, **characterized in that** the coating (2) is chosen so that the difference between the L*, a*, b* values of the coating and the L*, a*, b* values of the panel (1), in absolute values, is respectively less than 12, 20 and 20 and in particular is respectively less than 8, 8 and 18.

6. Glass-ceramic panel according to one of Claims 1 to 5, **characterized in that** the coating (2) is chosen so as to have a higher luminance L* than the panel (1).

7. Glass-ceramic panel according to one of Claims 1 to 6, **characterized in that** the coating (2) is chosen so as to have an a* and/or b* value of opposite sign to the a* and/or b* value of the panel (1), respectively.

8. Glass-ceramic panel according to one of Claims 1 to 7, **characterized in that** the coating (2) has colorimetric coordinates L*, a*, b* such that 70 < L* < 90, - 15 < a* < 25 and - 6 < b* < 20.

9. Glass-ceramic panel (1), intended for example to cover or receive at least one heating element, in particular intended to serve as a cook-top, said panel being coated, in at least one region of a face, with a coating (2), **characterized in that** the total color difference delta E*, measured on the opposite face, between said coated region and an uncoated region, is strictly less than 1.1, with ΔE* = ((L₁*-L₂*)² + (a₁*-a₂*)² + (b₁*-b₂*)²)^{½}, L₁*, a₁*, b₁* being the colorimetric coordinates of the first color to be compared and L₂*, a₂*, b₂* being those of the second, and/or such that this coating has a luminance L* of strictly greater than 69, the coating (2) being chosen among the following coatings: a coating of light green color having colorimetric coordinates L*, a*, b* such that 83 < L* < 89, - 14 < a* < -4 and 2 < b* < 20, a coating of light grey color having colorimetric coordinates L*, a*, b* such that 78 < L* < 81, - 0.5 < a* < 7 and 3 < b* < 10, a coating of light pink/lavender/purple color having colorimetric coordinates L*, a*, b* such that 87 < L* < 89, -0.5 < a* < 5 and - 6 < b* < -3.

10. Process for manufacturing a panel according to one of Claims 1 to 9, in which a coating (2) is applied, preferably by screen printing, on at least one region of a face of the panel (1), either on the precursor glass before ceramification or on the glass-ceramic panel after ceramification, said coating being optionally dried and/or cured, said coating being such that the total color difference delta E*, measured on the opposite face, between said coated region and an uncoated region, is less than 1.1, with ΔE* = ((L₁*-L₂*)² + (a₁*-a₂*)² + (b₁*-b₂*)²)^{½} L₁*, a₁*, b₁* being the colorimetric coordinates of the first color to be compared and L₂*, a₂*, b₂* being those of the second.

11. High-temperature-maintaining and/or cooking device comprising a glass-ceramic panel according to one of Claims 1 to 9 and one or more heating elements.

12. Process for producing a high-temperature-maintaining and/or cooking device, in which a glass-ceramic panel (1) is mounted on the structure of the high-temperature-maintaining and/or cooking device, **characterized in that** said process uses a panel according to one of Claims 1 to 9, and/or comprises a step of coating at least one region of that face of the panel that has to be turned towards the structure and/or at least one region of the structure on which the panel has to be mounted before said panel is mounted, with a coating (2), said coating being such that the total color difference delta E*, measured on the opposite face of the panel to that turned towards the structure, between said coated region and an uncoated region, is strictly less than 1.1, with ΔE* = ((L₁*-L₂*)² + (a₁*-a₂*)² + (b₁*-b₂*)²)^{½}, L₁*, a₁* b₁* being the colorimetric coordinates of the first color to be compared and L₂*, a₂*, b₂* being those of the second.

13. High-temperature-maintaining and/or cooking device, comprising a glass-ceramic panel and one or more heating elements, **characterized in that** said device is obtained according to the process of Claim 12 and the glass-ceramic panel (1) is mounted on the structure of the high-temperature-maintaining and/or cooking device, and at least one region of the structure on which the panel is mounted is coated with a coating (2), such coating being such that the total color difference delta E*, measured on the opposite face of the panel to that turned towards the structure, between said coated region and an uncoated region, is strictly less than 1.1, with ΔE* = ((L₁*-L₂*)² + (a₁*-a₂*)² + (b₁*-b₂*)²)^{½}, L₁*, a₁*, b₁* being the colorimetric coordinates of the first color to be compared and L₂*, a₂*, b₂* being those of the second.
